# FASCICULE DE BREVET EUROPEEN

(11) **EP 0 023 472 B1**
(45) Date de publication et mention de la délivrance du brevet: **30.05.1984**
(21) Numéro de dépôt: 80810237.0
(22) Date de dépôt: 28.07.1980
(51) Int. Cl.: C23C 1/00, C23C 1/14

(54) **Procédé de revêtement en continu d'un substrat métallique sur une partie au moins d'au moins l'une de ses faces et dispositif pour la mise en oeuvre de ce procédé**
Verfahren zum kontinuierlichen, wenigstens teilweisen Beschichten wenigstens einer Seite eines metallischen Substrats und Vorrichtung zur Durchführung des Verfahrens
Process for continuously coating, at least a part of one side at least, of a metallic substrate and apparatus used therefor

(30) Priorité: 31.07.1979 CH 7034/79
(43) Date de publication de la demande: 04.02.1981
(73) Titulaire: BATTELLE MEMORIAL INSTITUTE, CH-1227 Carouge/Genève (CH)
(72) Inventeur: Haour, Georges, CH-1205 Genève (CH); Kormann, Michel, CH-1212 Genève (CH); Wagnieres, Willy, CH-1227 Chapelle sous Carouge (CH)
(74) Mandataire: Dousse, Blasco

## Description

### Domaine technique

L'invention se rapporte au revêtement de tôles par un autre métal et en particulier à un procédé qui permet le revêtement partiel de la tôle.

### Etat de la technique

La production de tôle galvanisée se rapporte généralement au revêtement des deux faces de la tôle plongée dans un bain de zinc en fusion. Ce mode de fabrication est parfaitement au point et permet de produire de la tôle protégée contre la corrosion pour de nombreuses années.

Depuis quelque temps, un nouveau marché a ouvert des débouchés à la tôle galvanisée sur une et non plus sur deux faces. Ce marché est celui de l'automobile, domaine dans lequel l'emploi de plus en plus fréquent de sel répandu sur les routes en hiver, provoque une dégradation accélérée des carrosseries par la corrosion. Si, dans le bâtiment, la tôle galvanisée deux faces est tolérable dans bien des cas, elle ne l'est par contre pas pour l'industrie automobile étant donné que sur une couche de zinc, il n'est pas possible de réaliser une couche de peinture suffisamment lisse. Cette couche de zinc constitue également une gêne pour le soudage par points des tôles.

Diverses solutions ont déjà été proposées pour ne revêtir des tôles que sur une de leurs faces. C'est ainsi que la demande de brevet FR 2 344 640 se rapporte à un procédé selon lequel on forme un bain de zinc en fusion, on fait passer la bande à proximité de la surface libre du bain de zinc de manière que la tension superficielle et la mouillabilité du métal en fusion permettent la formation d'un ménisque sur la surface libre de ce bain en contact avec la face de la bande tournée vers lui.

Selon une autre solution décrite dans la demande de brevet FR-A 2 348 278, on fait passer le ruban à revêtir dans un bain de zinc en fusion en mettant simultanément la face de la tôle ne devant pas être revêtue, en contact avec un cylindre rotatif autour d'un axe parallèle au niveau du bain, le contact entre cette face et le cylindre étant maintenu aussi longtemps que la tôle est trempée dans le bain.

Il a également été proposé dans la demande de brevet JP 77-151 638 de masquer la face qui ne doit pas être revêtue.

BE-A 859 420 se rapporte à un procédé selon lequel un mince jet de zinc fondu est projeté contre la face du ruban de tôle à revêtir.

Les deux premières solutions mentionnées ne permettent pas de contrôler l'épaisseur et la régularité de la couche déposée. En outre la seconde de ces solutions pose des problèmes en ce qui concerne l'accumulation de zinc sur les parties du cylindre qui débordent des bords longitudinaux du ruban de métal, ainsi que pour préserver l'autre face non revêtue de la tôle.

La solution utilisant le masquage nécessite généralement l'enlèvement ultérieur du revêtement destiné à masquer la face non galvanisée.

Le procédé avec jet de zinc est délicat à mettre en oeuvre tant il est vrai qu'il est difficile de former un tel jet très mince et parfaitement laminaire, surtout si l'on désire réaliser un revêtement de l'ordre de quelques dizaines de microns.

On peut encore signaler d'autres solutions relatives au revêtement uniface des substrats.

FR-A 1 153 715 se rapporte à un dispositif pour le revêtement métallique de rubans métalliques sur une ou deux faces dans lequel le métal fondu est contenu dans un creuset présentant des lèvres de sortie pressées contre le ruban de sorte que la largeur de l'orifice formé entre les deux lèvres est tellement petite que tout métal appliqué au ruban est entraîné hors de l'applicateur par le déplacement du ruban sous l'effet des forces capillaires résultant de la tension superficielle entre le métal liquide et le ruban à revêtir. De ce fait, le déplacement du ruban mouillé par le métal fondu entraîne le métal hors du creuset au fur et à mesure. Un tel dispositif comporte plusieurs inconvénients tels que le contact nécessaire entre les lèvres de distribution du creuset et le ruban à revêtir engendrant l'usure de ces lèvres et le fait que seules les forces capillaires résultant des tensions superficielles entre le métal liquide et le ruban sont utilisées pour pomper le liquide hors du creuset, limitant ainsi la vitesse de revêtement. Enfin les possibilités de réglage d'épaisseur de couche d'un tel dispositif sont aussi limitées.

Un autre dispositif basé sur une action de pompage engendrée par les forces capillaires est également décrit dans US-A 3 201 275 ainsi que dans DE-A 1 080 373.

Enfin, selon US-A 1 973 431, un courant de métal liquide est formé à travers un passage dont la section droite correspond à celle de la couche à déposer, l'extrémité de sortie de ce passage se trouvant elle-même à une distance du substrat très exactement égale à l'épaisseur de la couche à déposer. Ce procédé s'apparente à un processus d'extrusion et est très difficile à mettre en oeuvre sans une pression importante exercée sur le métal. En outre, compte-tenu des phénomènes de capillarité, ce procédé est limité à des épaisseurs de revêtements relativement grandes.

### Exposé de l'invention

Le but de la présente invention est de remédier, au moins en partie, aux divers inconvénients susmentionnés.

A cet effet, la présente invention a tout d'abord pour objet un procédé de revêtement en continu, selon la revendication 1.

L'invention a ensuite pour objet un dispositif pour la mise en oeuvre de ce procédé, selon la revendication 2.

Le dessin annexé illustre schématiquement et à titre d'exemple, une forme d'exécution et des variantes du dispositif pour la mise en oeuvre du procédé objet de la présente invention.
La fig. 1 est une vue en élévation latérale de cette forme d'exécution.
La fig. 2 est une vue de détail agrandie d'une partie de cette forme d'exécution.
La fig. 3 est une vue de détail selon III-III de la fig. 2.
La fig. est une vue partielle de face d'une variante d'un détail du dispositif des figs 1 à 3. La fig. 5 est une vue en coupe selon V-V de la fig. 4.
La fig. 6 est une vue en élévation latérale d'une variante de la fig. 1.
La fig. 7 est une vue de détail agrandie de cette variante.

### Meilleure manière de réaliser l'invention

Le dispositif illustré par la fig. 1 comporte un four 1 de conception connue destiné à produire le zinc en fusion. Ce four présente un conduit de distribution latérale 3 qui débouche à une extrémité dans un dégagement 2 ouvert vers l'extérieur, tandis que son autre extrémité aboutit à un creuset 4 contenant du métal en fusion. Un régulateur de niveau du métal en fusion contenu dans ce creuset, constitué par un piston 5 mobile verticalement, permet de faire couler le zinc fondu dans le conduit 3 pour alimenter le dégagement 2. Une vanne de réglage 3a placée dans le conduit 3 permet d'ajuster le débit avec une plus grande précision.

Un ruban 6, par exemple formé à partir d'une tôle d'acier, enroulé à une extrémité sur une bobine d'alimentation 7 et à l'autre extrémité sur une bobine de stockage 8 et guidé par trois rouleaux 9, 10 et 11, défile devant l'ouverture du dégagement 2, entraîné par un moteur 12. La distance entre le ruban 6 et le bord du dégagement 2 est réglable. A cet effet chacune des extrémités de l'un des rouleaux 10 servant au positionnement est fixée à l'extrémité d'un bras 13 monté oscillant autour d'un axe fixe 14, qui s'appuie contre une vis de butée réglable 15. Une rampe de brûleurs à gaz 16, alimentée par une source de combustible gazeux 17, est placée vis-à-vis de la face du ruban 6 opposée à celle tournée vers l'ouverture du dégagement 2 et dans la portion de la trajectoire du ruban, dont le sens de défilement est indiqué par la flèche F, située juste en amont du dégagement 2. Cette rampe de brûleurs 16 est destinée à élever la température du ruban 6 jusqu'aux environs de la température du zinc en fusion, afin d'assurer un bon mouillage du zinc liquide sur le ruban 6.

La portion de l'installation entourée par un tracé en traits mixtes est placée sous une atmosphère contrôlée de H₂ + N_{z} destinée à éviter l'oxydation du substrat. Comme on peut le constater en observant les figs 2 et 3, le dégagement 2 présente une conformation particulière qui joue un rôle important dans le succès du procédé puisqu'il sert à former une zone de répartition du métal fondu sur la largeur du ruban. A cet effet, ce dégagement 2 est formé par une rainure allongée disposée transversalement à l'axe longitudinal du ruban 6 et dont la longueur est très légèrement inférieure à la largeur du ruban 6 à revêtir. Cette rainure est ménagée dans une plaquette 19 qui s'étend à travers l'ouverture de sortie du conduit de distribution 3. Dans cet exemple, la profondeur de ce dégagement est de l'ordre de 2 à 3 mm et sa largeur est de 3 mm. Une série de conduits de liaison 20 débouchent dans le fond de ce dégagement 2 et le font communiquer avec le conduit 3. Ces conduits de liaison 20 sont formés par des perçages de 0,8 mm de diamètre écartés de 10 mm les uns des autres dans cet exemple. Ils sont destinés à créer une certaine perte de charge à la sortie du conduit 3 et à favoriser la répartition du zinc en fusion sur toute la longueur du dégagement 2. Dans cet exemple, les conduits de liaison sont espacés de 10 mm l'un de l'autre, mais cet écartement n'est pas critique. En pratique, la section et le nombre de conduits de liaison seront choisis en fonction du débit recherché et de manière à créer une perte de charge telle que le zinc en fusion ne sorte pas sous forme de jet, la pression en amont ne résultant que de la hauteur de zinc liquide située au-dessus du niveau de l'entrée du conduit 3. Cette perte de charge est uniquement destinée à répartir régulièrement l'écoulement sur toute la longueur du dégagement 2 pour qu'il soit constamment rempli de zinc en fusion durant le processus de revêtement. La face externe de la plaquette 19 est biseautée de part et d'autre du dégagement 2 pour éviter que le zinc en fusion ne s'étale sur cette face lorsque le ruban 6 est placé à proximité du bord de l'ouverture du dégagement 2 et se déplace longitudinalement. Le ruban 6 fait en outre un angle d'environ 10° par rapport à la verticale de part et d'autre du rouleau 10. Il est encore à noter que l'alimentation du zinc liquide par un conduit horizontal tandis que le ruban à revêtir est sensiblement vertical et se déplace vis-à-vis du dégagement 2 de bas en haut, constitue une disposition avantageuse. En effet, le débit de zinc peut être facilement contrôlé, et surtout, le sens de déplacement du ruban provoque un entraînement du zinc liquide en raison de la mouillabilité du ruban chauffé qui s'oppose à l'écoulement du zinc par gravité, de sorte qu'il est possible d'équilibrer dynamiquement ces deux forces antagonistes.

Des essais ont été réalisés avec succès à l'échelle du laboratoire à l'aide de l'installation décrite. Pour effectuer ces essais, on a utilisé un ruban d'acier inoxydable de 10 cm de largeur. L'acier inoxydable à été choisi pour effectuer ces essais de manière à pouvoir travailler sans atmosphère contrôlée dans un but de simplification. Etant donné que la mouillabilité d'un ruban d'acier ordinaire chauffé sous atmosphère non oxydante est meilleure que celle d'un acier oxydable, il est certain que les tests effectués de cette manière sont en tous les cas transposables sur une installation industrielle en utilisant des tôles d'acier ordinaire.

Initialement, la température du zinc dans le creuset 4 est portée entre 450 et 470°C. Le ruban d'acier 6 est amené par le rouleau 10 commandé par la vis de réglage 15 agissant sur le bras oscillant 13, en contact avec le bord de l'ouverture 2. Le piston 5 est introduit dans le bain de zinc contenu dans le creuset 4 et le niveau du zinc dépasse le niveau du conduit 3 et s'écoule en direction du degagement 2. li traverse les canaux 20 et se répand dans le dégagement qu'il remplit. A ce moment le rouleau 10 est reculé à l'aide de la vis 15 et le moteur 12 est mis en marche tandis que la rampe de brûleurs à gaz 16 a été allumée, pour que le ruban, arrivant vis-à-vis du dégagement 2, soit porté à une température voisine de celle du zinc en fusion, dans cet exemple la température du ruban peut être de l'ordre de 400 °C de manière que le zinc ne soit pas refroidi dès qu'il touche la tôle, ce qui l'empêcherait de former un revêtement régulier et finirait par bloquer le ruban par une accumulation de zinc au niveau de dégagement 2.

La distance entre le bord de l'ouverture du dégagement 2 et la surface du ruban à revêtir doit être suffisante pour que le ruban ne touche en aucun cas la plaquette 19. Lors des essais effectués et avec une vitesse du ruban de 10 m/min et une épaisseur de dépôt de l'ordre de 30 pm, l'écartement entre le ruban et la plaquette 19 a pu atteindre 0,8 mm. De préférence, cette distance est de 0,5 à 0,6 mm. En réduisant ou en augmentant cette distance on remarque des stries ou des discontinuités du revêtement. Au-delà de 1 mm et quelle que soit la vitesse du ruban, le ménisque entre le dégagement 2 et le ruban ne se forme plus et le métal s'écoule par gravité. On a déjà relevé que les essais réalisés sur un ruban d'acier inoxydable pour des raisons de simplification de l'installation et de sa mise en oeuvre ne donnent pas des conditions de mouillage optimum et que le revêtemént d'un ruban d'acier dans une atmosphère réductrice donnera un meilleur mouillage. Par conséquent le passage des essais de laboratoire au stade industriel ne pose pas de problème de principe et permettra peut-être d'augmenter légèrement la distance entre le bord du dégagement 2 et le ruban. Quoi qu'il en soit, cette distance est d'ores et déjà suffisante pour assurer le défilement du ruban sans contact avec le bord du dégagement 2. Le débit de zinc doit être fixé en fonction de l'épaisseur du revêtement désiré et de la vitesse de défilement, de manière que la masse de zinc liquide baignant la portion du ruban adjacente au dégagement 2 soit constante. Le maintien de cette masse liquide en contact avec une portion du ruban 6 sur toute sa largeur est le gage d'un revêtement continu, d'épaisseur constante, sur toute la largeur du ruban. L'augmentation de la largeur du revêtement de 10 cm jusqu'à 1,50 m, qui constitue la largeur courante dans les applications industrielles ne présente pas de difficulté de principe particulière. On peut, soit utiliser une série de modules formés des plaquettes 19 disposées côte à côte, soit allonger la plaquette 19 et le dégagement 2 pour couvrir toute la largeur soit encore juxtaposer côte à côte des modules plus longs que celui utilisé lors des essais, mais plus courts que la largeur totale de la tôle à revêtir. On peut encore ne recouvrir qu'une partie seulement de la largeur du ruban et obtenir ainsi des épargnes. Il suffit en effet de dimensionner et de répartir convenablement les dégagements 2 pour que seules certaines parties de la largeur du ruban soient revêtues.

Des essais de variation de l'épaisseur du revêtement par une modification du débit ont permis de passer d'un revêtement de 80 pm sur 10 cm de large avec un débit de 1,33 cm³/s et une vitesse de défilement de 10 m/min à un revêtement de 30 pm avec un débit de 0,5 cm³/s. Ce revêtement a pu être abaissé jusqu'à 20 pm toujours dans des conditions de laboratoire. La vitesse de défilement ne semble limitée vers le haut que par des questions de vibrations et non par la nature du procédé et vers le bas, elle peut être abaissée jusqu'à environ 3 m/min pour un débit d'environ 1 cm³/s. Ceci montre la très grande souplesse du procédé selon l'invention.

Diverses variantes dont l'une est illustrée par les figs 4 et 5 peuvent être envisagées. On peut ménager une fente 21 en lieu et place du dégagement 2 et des conduits de liaison 20. On peut aussi envisager une série de conduits 20 en lieu et place de la fente 21 sans que ces conduits ne débouchent dans un dégagement 2. Il est aussi possible de réduire le nombre de conduits 20 et de les écarter davantage en augmentant ou non leur section de passage. L'intérêt du bain de zinc coulant, réalisé adjacent à la face du ruban 6 à revêtir réside dans le fait, que par sa position, qui tend à faire couler le zinc par gravité et l'action conjuguée de la mouillabilité du ruban et l'effet d'entrai- nement consécutif à son déplacement ascendant, on retrouve sensiblement les mêmes conditions qu'avec la technique classique du revêtement sur deux faces, avec une épaisseur régulière de revêtement et la possibilité de la modifier à volonté en agissant sur le débit ou sur la vitesse de défilement. Dans tous les essais réalisés, aucune trace de zinc n'est apparue sur le revers du ruban. Dans une installation industrielle dans laquelle la vitesse de revêtement doit être accrue, il y aurait lieu de prévoir un poste de refroidissement par exemple un refroidissement à l'azote en créant une circulation d'azote dans un conduit 18 à partir d'une source d'azote S, comme on l'a illustré par la fig. 1. Il est évidemment possible de prévoir un système de régulation destiné à créer un asservissement entre la vitesse de défilement du ruban 6 et l'écoulement du zinc à travers la vanne 3a en fonction d'une épaisseur de revêtement donnée.

La variante du dispositif illustré par les figs 6 et 7 représente une forme d'exécution dans laquelle un four l'et son conduit de distribution 3' dont une extrémité débouche dans un dégagement 2' semblable au dégagement 2 des figs 1 à 3, sont montés dans une installation de zingage industrielle comprenant essentiellement une enceinte à atmosphère réductrice 22, qui renferme un poste de chauffage 23 soit éléctrique, soit à gaz. Une extrémité de l'enceinte 22 présente une entrée 24 pour le passage du ruban 6' alimenté par un rouleau 7'. Un rouleau de guidage 25 est disposé à proximité du dégagement 2' après quoi le ruban 6' se dirige vers la sortie de l'enceinte 22 vers un autre rouleau de guidage 26 situé entre l'enceinte 22 et un poste de refroidissement 27. On constate en particulier sur la fig. 7 que le ruban 6' arrive horizontalement sur le rouleau de guidage 24 mais qu'il enveloppe ce rouleau d'un angle supérieur à 90°, de sorte qu'il le quitte avec une légère inclinaison de quelques degrés pour favoriser la délimitation du ménisque dans le sens de déplacement F du ruban 6', comme on l'a déjà signalé dans la forme d'exécution de la fig. 1. Le reste de l'installation est bien connu de l'homme du métier et sort du cadre de l'invention, de sorte qu'il n'est pas nécessaire de le décrire plus en détail.

Le procédé décrit, bien qu'il ait été conçu pour le revêtement sur une face seulement, peut être utilisé pour le revêtement sur deux faces en disposant un deuxième dispositif de revêtement vis-à-vis de l'autre face. Ces revêtements pourraient par exemple être d'épaisseur différente de l'un et l'autre côté du ruban. Il est aussi possible d'utiliser ce procédé pour revêtir les deux faces d'un ruban avec des épargnes sur une ou sur les deux faces.

Parmi les avantages du procédé décrit, il faut encore relever que l'essorage nécessaire pour ajuster l'épaisseur avec les procédés classiques est rendu inutile. Bien que les exemples donnés ci-dessus sont tous relatifs à du zinc, il est évidemment possible d'utiliser ce même procédé pour former des revêtements de plomb ou d'étain voire même d'aluminium en adaptant dans ce dernier cas le matériau utilisé pour la plaquette 19 compte tenu de la température de fusion de l'aluminium et de son action corrosive à cette température.

## Revendications

1. Procédé de revêtement continu d'au moins une portion d'au moins une face d'un substrat métallique avec un autre métal, selon lequel on forme un écoulement sous pression de cet autre métal à travers l'ouverture de sortie d'un conduit de distribution (3, 3'), on guide le substrat, préalablement chauffé à une température proche du point de fusion du métal de revêtement, selon une trajectoire passant à proximité de cette ouverture de distribution, et on entraîne ce substrat le long de sa trajectoire afin d'amener successivement ses parties chauffées vis-à-vis de l'ouverture de distribution, caractérisé par le fait que l'on ménage une surface (2, 2') adjacente à l'ouverture de sortie du conduit de distribution et orientée selon un plan sensiblement vertical pour permettre au métal en fusion distribué par ladite ouverture de sortie de s'écouler par gravité, on oriente ladite trajectoire dans un plan vertical pour que la di-, mension horizontale de ladite surface (2, 2') définisse la largeur de ladite portion, et on déplace le substrat vis-à-vis de cette surface dans un sens opposé à l'écoulement par gravité dudit métal, on règle la distance entre cette surface (2, 2') et le substrat (6) pour que la tension de surface du métal de revêtement en fusion, la mouillabilité du substrat, la direction et la vitesse de déplacement de ce substrat engendrent des forces capables de s'opposer à l'écoulement par gravité dudit métal et permettent de maintenir dynamiquement un ménisque de ce métal en fusion entre le substrat et ladite surface et on règle le débit du métal alimentant ledit ménisque, pour une vitesse de défilement donnée du substrat, en fonction de l'épaisseur requise pour le revêtement.

2. Dispositif pour la mise en oeuvre du procédé selon la revendication 1, caractérisé par le fait qu'il comporte un conduit de distribution (3, 3') reliant une surface (2, 2') adjacente à une ouverture de sortie dudit conduit, à un creuset (4) de fusion du métal de revêtement, selon un axe horizontal, le creuset comportant des moyens (5) de réglage du niveau de métal fondu par rapport au niveau de l'ouverture de sortie du conduit de distribution (3, 3'), des moyens de guidage réglable d'un substrat à revêtir (9, 10, 11; 25, 26) définissant une trajectoire de ce substrat passant vis-à-vis de ladite surface adjacente à l'ouverture de sortie du conduit de distribution, ces moyens de guidage étant agencés pour que la portion du substrat située au niveau de la surface (2, 2') adjacente à l'ouverture de sortie du conduit de distribution forme au moins un angle aigu faisant diverger la partie de ce substrat quittant ladite surface (2, 2') de cette surface, des moyens pour régler l'écartement entre ladite surface (2, 2') et la face à revêtir dudit substrat, des moyens pour chauffer la portion de ce substrat située immédiatement en amont de ladite surface (2, 2') et des moyens pour asservir le débit dudit métal en fusion et la vitesse du substrat en fonction de l'épaisseur désirée pour le revêtement.

3. Dispositif selon la revendication 2, caractérisé par le fait que ladite surface (2, 2') constitue le fond d'au moins un dégagement dont la profondeur définit la distance limite entre le substrat et ladite surface (2, 2') et dont le bord forme des moyens d'accrochage du ménisque.

4. Dispositif selon la revendication 3, caractérisé par le fait que le rebord formant ledit dégagement est perpendiculaire à son fond formant ladite surface (2, 2')..

5. Dispositif selon la revendication 3, caractérisé par le fait que la dimension horizontale dudit dégagement définit la largeur du revêtement destiné à être formé par ce dégagement.

## Claims

1. Process for continuously coating at least a portion of at least one surface of a metal substrate with another metal, according to which one forms a stream under pressure of said other metal though the outlet opening of a distribution channel (3, 3'), he guides the substrate previously heated to a temperature close to the melting point of the coating metal along a path passing near to said distribution opening, and he entrains this substrate along its path in order to successively bring its heated portions in facing relationship with the distribution opening, characterized by the fact that he provides a surface (2, 2') adjacent the distribution channel outlet opening and oriented according to a substantially vertical plane for enabling the molten metal dispensed by said outlet opening to flow under gravity, he orients said path in a vertical plane so that the horizontal dimension of said surface (2, 2') defines the width of said portion, and he displaces the substrate in regard to this surface in a direction opposite to the flow under gravity of said metal, he adjusts the distance between this surface (2, 2') and the substrate (6) so that the surface tension of the molten coating metal, the wettability of the substrate, the direction and the rate of displacement of said substrate generate forces capable to oppose the flow under gravity of said metal and enable to dynamically maintain a meniscus of this molten metal between the substrate and said metal and he adjusts the flow of metal supply to this meniscus as a function of a given rate of displacement of the substrate and of the required coating thickness.

2. Device for carrying out the process according to claim 1, characterized by the fact that it comports a distribution channel (3, 3') connecting a surface (2, 2') adjacent an outlet opening of said channel to a crucible (4) for melting the coating metal, according to a horizontal axis, the crucible being provided with means (5) for adjusting the level of molten metal with respect to the position of the distribution channel outlet opening (3, 3'), adjustable guiding means of a substrate to be coated (9, 10, 11, 25, 26) defining a path for this substrate in facing relationship to said surface adjacent the distribution channel outlet opening, said guiding means being arranged so that the portion of the substrate on level with the surface (2, 2') adjacent the distribution channel outlet opening forms at least an acute angle causing that part of this substrate leaving said surface (2, 2') to diverge therefrom, means for adjusting the spacing between said surface (2, 2') and the substrate's surface to be coated, means to heat that substrate's portion immediately upstream of said surface (2, 2') and means to control the flow rate of the molten metal and the substrate's displacement rate as a function of the desired coating thickness.

3. Device according to claim 2, characterized by the fact that said surface (2, 2') constitutes the bottom of at least one clearance whose depth defines the limiting distance between the substrate and said surface (2, 2') and whose edge forms meniscus accroaching means.

4. Device according to claim 3, characterized by the fact that the edge wall forming said clearance is perpendicular to its bottom which forms said surface (2, 2').

5. Device according to claim 3, characterized by the fact that the horizontal dimension of said clearance defines the width of the coating to be formed by this clearance.

## Patentansprüche

1. Verfahren zum kontinuierlichen, wenigstens teilweisen Beschichten wenigstens einer Seite eines metallischen Substrates mit einem anderen Metall bei dem man eine Druckströmung dieses anderen Metalls an der Austrittsöffnung einer Verteilungsleitung (3, 3') bildet, das Substrat, vorher erwärmt auf eine Temperatur nahe des Schmelzpunktes des Beschichtungsmetalls, entlang einer Bahn führt, die in der Nähe dieser Verteilungsöffnung geführt ist, und man dieses Substrat entlang dieser Bahn bewegt, um nacheinander diese erwärmten Teile gegenüber der Verteilungsöffnung zu bringen, dadurch gekennzeichnet, dass man eine Fläche (2, 2') nahe der Austrittsöffnung der Verteilungsleitung anordnet und nach einer im wesentlichen vertikalen Ebene ausrichtet, damit das geschmolzene, von der Austrittsöffnung abgegebene Metall durch Schwerkraft herabfliessen kann, man die Bahn in einer vertikalen Ebene anordnet, damit die horizontale Abmessung dieser Fläche (2, 2') die Grösse des Teils bestimmt, und man das Substrat gegenüber dieser Fläche entgegen der Fliessrichtung des Metalls durch Schwerkraft verschiebt, dass man den Abstand zwischen dieser Fläche (2, 2') und dem Substrat (6) einstellt, damit die Oberflächenspannung des geschmolzenen Beschichtungsmetalls, die Benetzbarkeit des Substrates, die Richtung und Geschwindigkeit der Verschiebung dieses Substrates Kräfte erzeugen, die dem Metallfluss durch Schwerkraft entgegenwirken können und es gestatten, dynamisch einen Meniskus dieses geschmolzenen Metalls zwischen dem Substrat und der Fläche aufrecht zu halten, und dass man die den Meniskus speisende Zufuhr des Metalls für eine gegebene Laufgeschwindigkeit des Substrates in Funktion der für die Beschichtung benötigten Dicke einstellt.

2. Vorrichtung zur Durchführung des Verfahrens nach Anspruch 1, dadurch gekennzeichnet, dass sie eine Verteilungsleitung (3, 3'), die eine Fläche nahe einer Austrittsöffnung der Leitung mit einem Schmelztiegel (4) für das Beschichtungsmetall entlang einer horizontalen Achse verbindet, wobei der Schmelztiegel Regeleinrichtungen (5) für das Niveau des geschmolzenen Metalls hinsichtlich des Niveaus der Austrittsöffnung der Verteilungsleitung (3, 3') aufweist, regelbare Führungseinrichtungen (9, 10, 11, 25, 26) für ein zu beschichtendes Substrat, wodurch eine Bahn für dieses Substrat gegenüber der Fläche nahe der Austrittsöffnung der Verteilungsleitung gegeben ist, wobei die Führungseinrichtungen so angeordnet sind, dass der auf der Höhe der Fläche (2, 2') benachbart der Austrittsöffnung der Verteilungsleitung befindliche Teil des Substrates wenigstens einen spitzen Winkel bildet, welcher den die Fläche (2, 2') verlassenden Teil dieses Substrates von dieser Fläche divergieren lässt, Einrichtungen zum Einstellen der Entfernung zwischen dieser Fläche (2, 2') und der zu beschichtenden Fläche des Substrates, Einrichtungen zum Erwärmen des Teils dieses Substrates, der unmittelbar oberhalb der Fläche (2, 2') liegt und Einrichtungen zum Steuern der Zufuhr des geschmolzenen Metalls und der Geschwindigkeit des Substrates in Abhängigkeit der gewünschten Dicke für die Beschichtung umfasst.

3. Vorrichtung nach Anspruch 2, dadurch gekennzeichnet, dass die Fläche (2, 2') den Boden wenigstens einer Ausnehmung bildet, deren Tiefe den begrenzten Abstand zwischen dem Substrat und der Fläche (2, 2') bildet und deren Rand Anordnungen für die Verankerung des Meniskus bildet.

4. Vorrichtung nach Anspruch 3, dadurch gekennzeichnet, dass der die Ausnehmung bildende Rand senkrecht zum Boden steht, der die Fläche (2, 2') bildet.

5. Vorrichtung nach Anspruch 3, dadurch gekennzeichnet, dass die horizontale Abmessung der Ausnehmung die Grösse der Beschichtung bildet, die durch die Ausnehmung gebildet werden soll.
